# DEMANDE DE BREVET EUROPEEN

(11) **EP 4 745 681 A1**
(43) Date de publication de la demande: **20.05.2026**
(21) Numéro de dépôt: 25215674.0
(22) Date de dépôt: 13.11.2025
(51) Int. Cl.: G04B 13/02, G04B 43/00, C22C 5/02

(54) **AXE HORLOGER A BASE D'OR**

(30) Priorité: 14.11.2024 EP 24213052
(71) Demandeur: Richemont International S.A., 1752 Villars-sur-Glâne (CH)
(72) Inventeur: ROUXEL, Baptiste, 4052 BASEL (CH); KENTHESWARAN, Vasuki, 25300 Pontarlier (FR); DEPIERRE, Gauthier, 25450 DAMPRICHARD (FR)
(74) Mandataire: Ipsilon

(57) **Abrégé**

La présente invention concerne un axe horloger en alliage d'or amagnétique, ledit alliage ayant une dureté supérieure à 500 HV et comprenant plus de 500 %o en masse d'or.

## Description

### DOMAINE DE L'INVENTION

La présente invention concerne un axe horloger à base d'or, notamment un axe de balancier, un axe de roue d'échappement ou un axe de mobile de seconde.

### ETAT ANTERIEUR DE LA TECHNIQUE

Les montres mécaniques incluent un résonateur comprenant un balancier et un ressort spiral qui sont généralement montés sur le même arbre désigné « axe de balancier » (figure 1).

L'optimisation des performances du mécanisme (précision, durabilité...) dépend fortement du balancier-spiral et de la qualité de son pivotement.

De manière générale, un axe horloger, en particulier un axe de balancier, doit donc répondre à certaines contraintes, notamment en termes d'usinabilité ou de résistance (i) à la corrosion, (ii) aux chocs, (iii) à la rupture et (iv) à l'usure.

Ainsi, de nombreux matériaux ont été utilisés pour fabriquer les axes horlogers, par exemple des alliages métalliques comme l'acier martensitique, ou encore des céramiques comme l'oxyde de zircone stabilisée à l'oxyde d'yttrium... Des axes de balancier recouverts d'une couche de matériau spécifique ont également été développés.

Un axe horloger comprenant plus de 200 ‰ en masse de matériau intermétallique amagnétique et présentant une dureté pouvant être supérieure à 500 ou 600 HV a été décrit (« Axe de pivotement de mouvement horloger », ip.com, 9 avril 2024).

Le document EP 3 594 756 décrit un composant d'horlogerie comportant une partie arbrée en alliage amagnétique comportant au moins de l'argent et du palladium, et de dureté Vickers supérieure à 450 HV. Cet alliage peut comprendre jusqu'à 1 % d'or.

Le document EP 4 026 923 décrit un alliage or-titane pouvant être utilisé pour préparer un composant horloger, par exemple un axe.

Le document EP 3 808 865 décrit un alliage d'or et son utilisation pour les pièces mécaniques d'un mouvement horloger.

Quoi qu'il en soit, il existe toujours un besoin de matériaux alternatifs répondant aux contraintes établies, faciles à usiner et, avantageusement, amagnétiques. En effet, l'acier martensitique présente des propriétés de résistance adéquates, mais reste sensible au magnétisme et à la corrosion (ce qui est problématique notamment lors de la fabrication et du stockage) alors que la céramique reste fragile en cas de chocs répétés. En outre, certains matériaux nécessitent une multitude de traitements thermiques et mécaniques afin d'obtenir les propriétés de résistance requises.

D'autre part, la présence croissante de dispositifs électroniques expose sans cesse les montres à des champs magnétiques, ce qui peut entrainer des problèmes de fonctionnement lorsque les mouvements horlogers sont en acier.

Par conséquent, il existe toujours un besoin de développer des alternatives permettant de résoudre simultanément tous les problèmes techniques, à savoir l'usinabilité et la résistance à la corrosion, aux chocs, à la rupture et à l'usure et le comportement en présence de champs magnétiques, ou après exposition à un champ magnétique.

La présente invention répond à ces problématiques grâce à l'utilisation d'un alliage d'or amagnétique, et à haute dureté.

### EXPOSE DE L'INVENTION

Un premier aspect de l'invention se rapporte à un axe horloger constitué d'un alliage d'or amagnétique, ledit alliage comprenant plus de 500 ‰ en masse d'or et ayant une dureté supérieure à 500 HV. Lorsque cet alliage d'or amagnétique comprend du titane, il en contient jusqu'à 50 ‰ en masse. Lorsque cet alliage d'or amagnétique comprend une ou plusieurs phases intermétalliques, il en contient jusqu'à 180 ‰ en masse, avantageusement jusqu'à 150 ‰ en masse, par exemple de 50 à 150 ‰ en masse. Cet alliage d'or amagnétique peut être dépourvu de phase intermétallique.

En d'autres termes, l'alliage d'or amagnétique ne constitue pas simplement une couche superficielle ou uniquement le cœur de l'axe horloger.

Cet axe horloger ne comprend pas de matériau composite constitué d'une matrice métallique et de particules d'oxides, de carbures ou de nitrides (notamment WC, TiC, TaC, TiN, TiCN, Al₂O₃, ZrO₂, Cr₂O₃, SiC, MoSi₂ et AlN).

L'axe horloger est avantageusement un axe de balancier.

Parmi les composants d'un mouvement horloger, l'axe de balancier est l'élément qui présente le plus de contraintes au regard de sa fonction. En effet, il porte le ressort spiral et le balancier, et oscille constamment sur ses pivots. Ainsi, il ne doit pas se déformer plastiquement, notamment lors de chocs. Il doit être résistant pour ne pas céder lors d'éventuels chocs. Contrairement aux autres axes, l'axe de balancier doit présenter une dureté élevée afin de résister aux chocs et au phénomène d'usure lié aux frottements lors des oscillations dans les paliers le maintenant et permettant les oscillations.

De manière avantageuse, l'axe horloger présente une longueur inférieure à 5mm, préférentiellement inférieure à 4mm, encore plus préférentiellement inférieure à 3mm. L'axe horloger présente une longueur avantageusement supérieure à 1mm, préférentiellement supérieure à 2mm. De manière avantageuse, l'axe horloger comprend deux pivots ayant un diamètre avantageusement compris entre 0,02mm et 0,30mm, préférentiellement compris entre 0,03mm et 0,20mm, encore plus préférentiellement compris entre 0,04mm et 0,10mm.

Un axe de balancier permet notamment de supporter la serge de balancier et le ressort spiral d'un mouvement horloger d'une montre.

Un deuxième aspect de l'invention se rapporte à un oscillateur horloger, comprenant un axe de balancier selon le premier aspect ainsi qu'au moins un organe supplémentaire tel qu'un balancier ou un organe de rappel élastique. Ledit au moins un organe supplémentaire est avantageusement amagnétique, par exemple un organe élastique de rappel réalisé en matière amagnétique. On peut ainsi prévoir l'organe élastique de rappel sous la forme d'un spiral en matière amagnétique, comme par exemple un spiral en silicium ou un spiral en alliage métallique amagnétique (base NbZr, NbTi, FeMn...) doté de sa virole, elle aussi avantageusement en alliage métallique amagnétique. Encore plus avantageusement, l'oscillateur horloger est constitué uniquement de pièces amagnétiques. Par exemple, on peut prévoir un balancier en laiton, un plateau en laiton ou maillechort (alliage de cuivre, de nickel et de zinc), une ellipse en corindon et un spiral en silicium. Également, l'homme du métier pourra choisir d'associer l'oscillateur doté d'un axe selon l'invention avec un échappement amagnétique. Par exemple, l'ancre et/ou la roue d'échappement peuvent être en alliage NiP amagnétique ou en silicium.

A titre d'exemple, l'oscillateur horloger peut être testé au sein d'un mouvement horloger selon la séquence suivante :
- test de marche dans les 6 positions usuelles,
- exposition à un champ magnétique artificiel de 500 gauss, 1000 gauss ou 5000 gauss pendant un temps prédéterminé,
- test de marche dans les 6 positions usuelles, avec une déviation de 20s/j maximum, avantageusement 10s/j maximum, par rapport aux essais avant l'exposition aux champs magnétiques,
- mesure de la valeur d'arrêt sous champ magnétique, avec au minimum 100 gauss, de préférence au minimum 500 gauss, de préférence au minimum 1000 gauss.

L'alliage d'or amagnétique constituant l'axe horloger comprend plus de 500 ‰ en masse d'or, par rapport à la masse de l'alliage. Il présente une dureté supérieure à 500 HV.

Avantageusement, l'alliage d'or amagnétique est un alliage d'or 18 carats (750 ‰ en masse d'or). Préférentiellement, l'alliage d'or amagnétique comprend entre 750 ‰ et 950 ‰ en masse d'or. Sauf indication contraire, les pourcentages sont exprimés en masse par rapport à la masse de l'alliage (c'est-à-dire de l'axe horloger).

Avantageusement, l'alliage d'or amagnétique comprend (plus avantageusement, l'alliage d'or amagnétique est constitué de) :
- au moins 750 ‰ d'or,
- un premier élément d'alliage choisi dans le groupe constitué de : 30 à 220 ‰ de niobium, 10 à 180 ‰ de vanadium, et leurs mélanges,
- un deuxième élément d'alliage choisi dans le groupe constitué de : 30 à 70 ‰ de fer, 10 à 120 ‰ de palladium (avantageusement 20 à 120 ‰), 10 à 120 ‰ de chrome (avantageusement 30 à 120 ‰), 5 à 40 ‰ de titane, et leurs mélanges,
- 0 à 50 ‰ d'un troisième élément d'alliage choisi dans le groupe constitué de : nickel, manganèse, cuivre, argent et leurs mélanges,
la quantité totale des premier, deuxième et troisième éléments de l'alliage d'or amagnétique étant comprise entre 150 ‰ et 250 %o,
- 0 à 2000 ppm d'affineur de grains.

Lors de la préparation de l'alliage d'or amagnétique, un élément affineur de grains peut être incorporé. Cet élément affineur de grains représente avantageusement 0 à 2000 ppm, en masse par rapport à la masse totale d'or et des premier, deuxième et troisième éléments d'alliage.

Ainsi, avantageusement, l'alliage d'or amagnétique est constitué « d'or, d'un premier élément d'alliage, d'un deuxième élément d'alliage, optionnellement d'un troisième élément d'alliage », et inclut 0 à 2000 ppm d'un élément affineur de grains.

L'élément affineur de grains est avantageusement choisi dans le groupe constitué de :
- iridium,
- bore,
- vanadium, lorsque le premier élément d'alliage est le niobium,
- fer, lorsque le deuxième élément d'alliage est choisi dans le groupe constitué par : le palladium, le chrome, le titane, et un de leurs mélanges,
- cobalt,
- baryum,
   yttrium,
- zirconium,
- titane, lorsque le deuxième élément d'alliage est choisi dans le groupe constitué par : le fer, le palladium, le chrome, et un de leurs mélanges,
- et leurs mélanges.

Selon un premier exemple, l'alliage d'or amagnétique comprend (avantageusement constitué de) :
- au moins 750 ‰ d'or,
- 30 à 220 ‰ de niobium,
- 30 ‰ à 70 ‰ de chrome,
- 0 à 2000 ppm d'affineur de grains.

Selon un deuxième exemple, l'alliage d'or amagnétique comprend (avantageusement constitué de) :
- au moins 750 ‰ d'or,
- 120 ‰ à 180 ‰ de vanadium,
- 30 ‰ à 70 ‰ de fer,
- 20 ‰ à 60 ‰ de palladium,
- 0 à 2000 ppm d'affineur de grains.

Selon un troisième exemple, l'alliage d'or amagnétique comprend (avantageusement constitué de) :
- au moins 750 ‰ d'or,
- 80 ‰ à 120 ‰ de palladium,
- 80 ‰ à 120 ‰ de chrome,
- 10 ‰ à 50 ‰ de vanadium,
- 5 ‰ à 40 ‰ de titane,
- 0 à 2000 ppm d'affineur de grains.

Préférentiellement, l'alliage d'or amagnétique est choisi parmi (en masse) : Au₆₅₀₋₆₇₀Ti₃₃₀₋₃₅₀, Au₇₄₄₋₇₆₄Nb₁₈₇₋₂₀₇Cr₃₉₋₅₉, Au₇₅₀Ag₁₀₀Cr₁₀₀Fe₅₀, Au₇₅₀Nb₂₀₀Cr₅₀, Au₇₅₀V₁₆₀Fe₅₀Pd₄₀, Au₇₅₀V₁₄₀Pd₆₀Fe₅₀, Au₇₅₀Pd₁₀₀Cr₁₀₀V₃₀Ti₂₀, Au₇₅₀V₁₅₀Fe₅₀Nb₅₀, et Au₈₀₀Nb₁₆₀Cr₄₀. Il peut comprendre en outre 0 à 2000 ppm d'affineur de grains.

L'alliage d'or amagnétique est avantageusement choisi dans le groupe constitué de : Au₆₆₀Ti₃₄₀, Au₇₅₄Nb₁₉₇Cr₄₉, et Au₈₀₀Nb₁₆₀Cr₄₀. Il peut comprendre en outre 0 à 2000 ppm d'affineur de grains.

La dureté de l'alliage d'or amagnétique est supérieure à 500 HV, avantageusement supérieure à 600 HV, plus avantageusement supérieure à 700 HV.

Selon un mode de réalisation particulier, l'alliage d'or amagnétique peut comprendre des précipités d'alliage d'or, par exemple des précipités AuTi₃ lorsque l'alliage comprend du titane (deuxième élément d'alliage) ou des précipités d'intermétallique (0 à 180 ‰ en masse d'intermétallique, avantageusement de 0 à 150 ‰ en masse, par exemple de 50 à 150 ‰ en masse).

L'alliage d'or amagnétique peut comprendre des impuretés inévitables, provenant des métaux utilisés pour préparer ledit alliage, et/ou provenant des procédés mis en œuvre pour préparer ledit alliage.

La présente invention concerne également un procédé de fabrication de l'axe horloger, à partir de l'alliage d'or amagnétique tel que décrit ci-dessus et ci-après.

Ce procédé comprend les étapes suivantes :
- préparation d'une barre par mélange et chauffage des métaux constituant un alliage d'or amagnétique ayant une dureté supérieure à 500 HV et comprenant plus de 500 ‰ en masse d'or ; et lorsqu'il contient du titane, jusqu'à 50 ‰ en masse de titane,
- usinage par enlèvement de matière de la barre en alliage d'or amagnétique afin de former un axe horloger, l'usinage étant avantageusement réalisée selon une technique choisie dans le groupe constitué de : usinage à l'outil coupant, laser, meulage et électroérosion.

Le procédé comprend une étape de durcissement réalisé par écrouissage (avantageusement par étirage et/ou martelage) et par traitement thermique.

De manière avantageuse, avant l'étape d'usinage, la barre subit un écrouissage de 30 % à 90 %, plus avantageusement de 50 % à 90 %, plus avantageusement de 55 % à 90 %, encore plus avantageusement de 55 % à 80 %, encore plus avantageusement de 60 % à 80 %. L'écrouissage est avantageusement réalisé à la température ambiante, par exemple à une température comprise entre 18 et 25°C.

De manière avantageuse, le procédé comprend au moins un traitement thermique.

De manière avantageuse, le traitement thermique est réalisé à une température de 200 à 1100°C, plus avantageusement de 250 à 1000°C, et encore plus avantageusement de 600 à 850 °C.

De manière avantageuse, le traitement thermique est réalisé pendant une durée de 5 minutes à 40 heures, plus avantageusement de 10 minutes à 800 minutes, encore plus avantageusement de 30 minutes à 800 minutes, encore plus avantageusement de 45 minutes à 800 minutes, encore plus avantageusement de 45 minutes à 600 minutes, par exemple de 60 minutes à 600 minutes.

L'écrouissage et le traitement thermique peuvent être répétés. En d'autres termes, le procédé peut comprendre plusieurs écrouissages et/ou plusieurs traitements thermiques.

Avantageusement, le procédé comprend une des séquences suivantes correspondant à l'étape de durcissement :
[a] premier traitement thermique/écrouissage/usinage/deuxième traitement thermique, les premier (avantageusement de 200 à 1100°C, plus avantageusement de 650 à 1100°C) et deuxième (avantageusement de 200 à 1100°C, plus avantageusement de 200 à 900°C) traitements thermiques étant identiques ou différents,
[b] premier traitement thermique/écrouissage/deuxième traitement thermique/usinage, les premier (avantageusement de 200 à 1100°C, plus avantageusement de 650 à 1100°C) et deuxième (avantageusement de 200 à 1100°C, plus avantageusement de 200 à 900°C) traitements thermiques étant identiques ou différents,
[c] écrouissage/traitement thermique/usinage :
avec pour les séquences [a], [b] et [c] :
l'écrouissage étant réalisé avantageusement entre 18°C et 25°C, préférentiellement de 30 % à 90 %, plus préférentiellement de 50 % à 90 % plus avantageusement de 55 % à 90 %, encore plus avantageusement de 55 % à 80 %, encore plus avantageusement de 60 % à 80 %,
le traitement thermique étant réalisé avantageusement de 200 à 1100°C, plus avantageusement de 200 à 900°C, préférentiellement de 5 minutes à 40 heures, plus préférentiellement de 30 minutes à 800 minutes, encore plus avantageusement de 45 minutes à 800 minutes, encore plus avantageusement de 45 minutes à 600 minutes, par exemple de 60 minutes à 600 minutes.

L'usinage est avantageusement réalisé selon une technique choisie dans le groupe constitué de : usinage à l'outil coupant, laser, meulage et électroérosion.

Les séquences [a], [b] et [c] ci-dessus sont particulièrement adaptés à tout type d'usinage alors que la séquence [c] est particulièrement adaptée à l'usinage laser.

La séquence [c] est préférentiellement réalisée lorsque l'alliage comprend (avantageusement constitué de) :
- au moins 750 ‰ d'or,
- 30 à 220 ‰ de niobium,
- 30 ‰ à 70 ‰ de chrome,
- 0 à 2000 ppm d'affineur de grains.

L'usinage est avantageusement réalisé selon les connaissances générales de l'homme du métier qui pourra notamment consulter le document CH715613 pour l'usinage par laser.

L'usinage par électroérosion est possible car l'alliage d'or amagnétique présente une conductivité électrique supérieure à 1 S.m⁻¹, avantageusement supérieure à 100 S.m⁻¹.

L'usinage par électroérosion peut notamment être réalisé au moyen d'une machine comprenant un organe de préhension rotatif et un système d'usinage par électroérosion à fil monté sur un actuateur à commande numérique, selon les étapes suivantes :
a. se doter d'une barre d'alliage d'or amagnétique s'étendant sur un axe longitudinal,
b. agencer la barre selon son axe longitudinal sur l'organe de préhension rotatif,
c. mettre la barre en forme par usinage électroérosion à fil pour obtenir un axe horloger comprenant un pivot à chaque extrémité,
   l'étape c. comprenant la mise en rotation continue de la barre autour de son axe longitudinal pour la mise en forme desdits pivots,
d. optionnellement, finition tribologique.

L'étape c. de l'usinage par électroérosion peut comporter les étapes suivantes :
- une mise en forme d'une première extrémité de l'axe tandis que l'axe est tenu par la machine du côté d'une deuxième extrémité de l'axe,
- la prise par la machine de l'axe du côté de la première extrémité précédemment mise en forme, et
- une mise en forme de la deuxième extrémité tandis que l'axe est tenu par la machine du côté de sa première extrémité.

L'étape c. de l'usinage par électroérosion peut comprendre une ou plusieurs étapes d'usinage par électroérosion à fil, par rotation incrémentale de la barre, pour réaliser un ou plusieurs méplats ou une forme polygonale.

De manière avantageuse, l'axe horloger peut être utilisé pour un oscillateur amagnétique, en combinaison avec d'autres composants amagnétiques.

Ces composants amagnétiques incluent notamment un ressort spiral en silicium, diamant, oxyde de silicium ou similaire ; un ressort spiral métallique amagnétique ; un plateau en laiton ou autre matériau amagnétique ; un balancier en laiton ou autre matériau amagnétique.

La présente invention concerne également un oscillateur horloger comprenant un axe de balancier constitué de l'axe horloger selon l'invention et un ressort spiral amagnétique (de préférence en silicium ou en alliage métallique amagnétique par exemple en FeMn, NbZr ou NbTi).

### FIGURES

La figure 1 représente un axe horloger, plus précisément un axe de balancier.

Il s'agit d'une représentation d'un axe de balancier conventionnel comprenant des pivots (1), un tigeron (2), une tige (3) et une assise (4) sur laquelle supportant la serge de balancier et le ressort spiral. L'assise (4) est également appelée assiette.

### EXEMPLES

Plusieurs axes horlogers ont été préparés à partir des alliages d'or du tableau 1, selon les étapes suivantes :
- préparation d'une barre par mélange et chauffage des métaux constituant l'alliage d'or amagnétique,
- durcissement par écrouissage et traitement thermique,
- usinage à l'outil coupant de la barre en alliage d'or amagnétique afin de former un axe horloger.

**Tableau 1 : dureté des alliages d'or utilisés pour préparer des axes horlogers.**

| Exemple | Alliage d'or | Durcissement | Dureté (Hv) |
|---|---|---|---|
| CE-1 | Au₆₆₀Ti₃₄₀ | Aucun - brut de coulée | 700 |
| INV-1 | Au₇₅₄Nb₁₉₇Cr₄₉ | Ecrouissage 60 % | 680 |
| | | Traitement thermique 20 heures à 650°C | |
| INV-2 | Au₇₅₄Nb₁₉₇Cr₄₉ | Ecrouissage 80 % | 730 |
| | | Traitement thermique 10 heures 650°C | |
| INV-3 | Au₇₅₄Nb₁₉₇Cr₄₉ | Ecrouissage 60 % | 650 |
| | | Traitement thermique 3 heures à 700°C | |
| INV-4 | Au₇₅₄Nb₁₉₇Cr₄₉ | Ecrouissage 80 % | 680 |
| | | Traitement thermique 1 heure à 700°C | |
| INV-5 | Au₇₅₄Nb₁₉₇Cr₄₉ | Ecrouissage 60 % | 589 |
| | | Traitement thermique 3 heures à 650°C | |
| INV-6 | Au₇₅₄Nb₁₉₇Cr₄₉ | Ecrouissage 60 % | 663 |
| | | Traitement thermique 10 heures à 650°C | |

CE-1 est un matériau comprenant 340 ‰ en masse de titane et plus de 500 ‰ en masse d'intermétallique AuTi₃.

L'alliage selon l'invention présente une dureté proche ou supérieure à celle des alliages contenant une grande quantité d'intermétalliques et de titane. Cette dureté est obtenue après un durcissement comprenant un écrouissage suivi d'un traitement thermique.

## Revendications

1. Axe horloger constitué d'un alliage d'or amagnétique ayant une dureté supérieure à 500 HV,
l'alliage d'or amagnétique comprenant plus de 500 ‰ en masse d'or,
lorsque cet alliage d'or amagnétique comprend du titane, il en contient jusqu'à 50 ‰ en masse,
lorsque cet alliage d'or amagnétique comprend une ou plusieurs phases intermétalliques, il en contient jusqu'à 180 ‰ en masse.

2. Axe horloger selon la revendication 1, ***caractérisé* en ce que** l'alliage d'or amagnétique comprend entre 750 ‰ et 950 ‰ en masse d'or et présente une dureté supérieure à 600 HV.

3. Axe horloger selon l'une des revendications précédentes, ***caractérisé* en ce que** l'alliage d'or amagnétique comprend, en masse :
- au moins 750 ‰ d'or,
- un premier élément d'alliage choisi dans le groupe constitué de : 30 à 220 ‰ de niobium, 10 à 180 ‰ de vanadium, et leurs mélanges,
- un deuxième élément d'alliage choisi dans le groupe constitué de : 10 à 70 ‰ de fer, 10 à 120 ‰ de palladium, 10 à 120 ‰ de chrome, 5 à 40 ‰ de titane, et leurs mélanges,
- 0 à 50 ‰ d'un troisième élément d'alliage choisi dans le groupe constitué de : nickel, manganèse, cuivre, argent et leurs mélanges,
la quantité totale des premier, deuxième et troisième éléments de l'alliage d'or amagnétique étant comprise entre 150 ‰ et 250 %o,
- 0 à 2000 ppm d'un affineur de grains, en masse par rapport à la masse totale d'or et des premier, deuxième et troisième éléments d'alliage.

4. Axe horloger selon l'une des revendications précédentes, ***caractérisé* en ce que** l'alliage d'or amagnétique comprend :
- au moins 750 ‰ d'or,
- 30 à 220 ‰ de niobium,
- 30 ‰ à 70 ‰ de chrome.

5. Axe horloger selon l'une des revendications 1 à *3,* ***caractérisé* en ce que** l'alliage d'or amagnétique comprend :
- au moins 750 ‰ d'or,
- 120 ‰ à 180 ‰ de vanadium,
- 30 ‰ à 70 ‰ de fer,
- 20 ‰ à 60 ‰ de palladium.

6. Axe horloger selon l'une des revendications 1 à *3,* ***caractérisé* en ce que** l'alliage d'or amagnétique comprend :
- au moins 750 ‰ d'or,
- 80 ‰ à 120 ‰ de palladium,
- 80 ‰ à 120 ‰ de chrome,
- 10 ‰ à 50 ‰ de vanadium,
- 5 ‰ à 40 ‰ de titane.

7. Axe horloger selon l'une des revendications 1 à *3,* ***caractérisé* en ce que** l'alliage d'or amagnétique est choisi dans le groupe constitué de : Au₆₅₀₋₆₇₀Ti₃₃₀₋₃₅₀, Au₇₄₄₋₇₆₄Nb₁₈₇₋₂₀₇Cr₃₉₋₅₉, Au₇₅₀Ag₁₀₀Cr₁₀₀Fe₅₀, Au₇₅₀Nb₂₀₀Cr₅₀, Au₇₅₀V₁₆₀Fe₅₀Pd₄₀, Au₇₅₀V₁₄₀Pd₆₀Fe₅₀, Au₇₅₀Pd₁₀₀Cr₁₀₀V₃₀Ti₂₀, Au₇₅₀V₁₅₀Fe₅₀Nb₅₀, et Au₈₀₀Nb₁₆₀Cr₄₀.

8. Axe horloger selon l'une des revendications 1 à *3,* ***caractérisé* en ce que** l'alliage d'or amagnétique est choisi dans le groupe constitué de : Au₆₆₀Ti₃₄₀, Au₇₅₄Nb₁₉₇Cr₄₉, et Au₈₀₀Nb₁₆₀Cr₄₀.

9. Axe horloger selon l'une des revendications précédentes, ***caractérisé* en ce que** l'alliage d'or amagnétique présente une dureté supérieure à 600 HV, avantageusement supérieure à 700 HV.

10. Procédé de fabrication de l'axe horloger selon l'une des revendications 1 à 9, comprenant les étapes suivantes :
- préparation d'une barre par mélange et chauffage des métaux constituant un alliage d'or amagnétique ayant une dureté supérieure à 500 HV et comprenant plus de 500 ‰ en masse d'or,
l'alliage d'or amagnétique comprenant plus de 500 ‰ en masse d'or,
lorsque cet alliage d'or amagnétique comprend du titane, il en contient jusqu'à 50 ‰ en masse, lorsque cet alliage d'or amagnétique comprend une ou plusieurs phases intermétalliques, il en contient jusqu'à 180 ‰ en masse,
- durcissement de l'alliage d'or amagnétique par écrouissage et par traitement thermique,
- usinage par enlèvement de matière de la barre en alliage d'or amagnétique afin de former un axe horloger.

11. Procédé de fabrication de l'axe horloger selon la revendication 10, ***caractérisé* en ce que** l'usinage est réalisé selon une technique choisie dans le groupe constitué de : usinage à l'outil coupant, laser, meulage et électroérosion.

12. Procédé de fabrication de l'axe horloger selon l'une des revendications 10 à 11, ***caractérisé* en ce que** le procédé comprend un traitement thermique réalisé, avant et/ou après l'écrouissage, à une température de 200 à 1100°C, avantageusement de 250 à 1000°C, pendant une durée de 10 à 240 minutes.

13. Procédé de fabrication de l'axe horloger selon l'une des revendications 10 à 12, ***caractérisé* en ce que** le procédé comprend une des séquences suivantes correspondant à l'étape de durcissement :
[a] premier traitement thermique/écrouissage/usinage/deuxième traitement thermique, les premier et deuxième traitements thermiques étant identiques ou différents,
[b] premier traitement thermique/écrouissage/deuxième traitement thermique/usinage, les premier et deuxième traitements thermiques étant identiques ou différents,
[c] écrouissage/traitement thermique/usinage,
avec pour les séquences [a], [b] et [c] :
l'écrouissage étant réalisé entre 18°C et 25°C, de 30 % à 90 %,
le traitement thermique étant réalisé de 200 à 1100°C, de 10 minutes à 800 minutes, avantageusement de 45 minutes à 800 minutes.

14. Procédé de fabrication de l'axe horloger selon l'une des revendications 10 à 13, ***caractérisé* en ce que** le procédé comprend la séquence suivante correspondant à l'étape de durcissement :
[c] écrouissage/traitement thermique/usinage,
l'écrouissage étant réalisé entre 18°C et 25°C, de 30 % à 90 %,
le traitement thermique étant réalisé de 200 à 1100°C, de 45 minutes à 800 minutes,
l'alliage d'or amagnétique comprenant :
- au moins 750 ‰ d'or,
- 30 à 220 ‰ de niobium,
- 30 ‰ à 70 ‰ de chrome.

15. Oscillateur horloger comprenant un axe de balancier constitué de l'axe horloger selon l'une des revendications 1 à 9, et un ressort spiral amagnétique, avantageusement un ressort spiral en silicium.
